# EUROPÄISCHE PATENTSCHRIFT

(11) **EP 0 523 062 B1**
(45) Veröffentlichungstag und Bekanntmachung des Hinweises auf die Patenterteilung: **28.09.1994**
(21) Anmeldenummer: 91904691.2
(22) Anmeldetag: 01.03.1991
(51) Int. Cl.: F23Q 7/00

(54) **GLÜHSTIFTKERZE FÜR BRENNKRAFTMASCHINEN**
SHEATHED-ELEMENT GLOW PLUG FOR INTERNAL COMBUSTION ENGINES
BOUGIE-CRAYON DE PRECHAUFFAGE POUR MOTEURS A COMBUSTION INTERNE

(30) Priorität: 31.03.1990 DE 4010479
(43) Veröffentlichungstag der Anmeldung: 20.01.1993
(73) Patentinhaber: ROBERT BOSCH GMBH, 70442 Stuttgart (DE)
(72) Erfinder: LOCHER, Johannes, D-7000 Stuttgart 50 (DE); MÜHLEDER, Friedrich, D-7032 Sindelfingen 6 (DE); KACZYNSKI, Bernhard, D-7050 Waiblingen (DE); TESCHNER, Werner, D-7024 Filderstadt 1 (DE)
(86) Internationale Anmeldenummer: DE9100181
(87) Internationale Veröffentlichungsnummer: WO9115717

(56) Entgegenhaltungen:
- DE-A- 3 825 012
- GB-A- 2 216 952
- US-A- 4 144 380
- PATENT ABSTRACTS OF JAPAN, vol. 6, no. 210 (M-166)(1088) 22 Oktober 1982, & JP-A-57 115622 (HITACHI) 19 Juli 1982

## Beschreibung

Die Erfindung betrifft eine Glühstiftkerze zur Anordnung im Brennraum luftverdichtender Brennkraftmaschinen nach dem Oberbegriff des Anspruchs 1.

Der prinzipielle Aufbau und die Funktion einer derartigen Glühstiftkerze ist in der DE-C-28 02 625 wiedergegeben. Bei dieser Glühstiftkerze enthält ihr Glühstift ein in ein Isoliermaterial eingebettetes, elektrisches Widerstandselement, das sich aus zwei in Reihe verbundenen Widerstandswendeln zusammensetzt. Die brennraumseitige Widerstandswendel dieses Widerstandselementes dient als Heizelement und besitzt einen im wesentlichen temperaturunabhängigen Widerstand, während die brennraumferne Widerstandswendel einen hohen positiven Temperatur-Widerstandskoeffizienten aufweist und als Regelelement wirkt; letztere besteht dabei aus Nickel.

Aus der DE-C-38 25 012 ist eine Glühkerze bekannt, die prinzipiell den gleichen Aufbau und die gleiche Funktion wie die Glühstiftkerze nach der obengenannten DE-C-28 02 625 hat, jedoch für das Regelelement eine Kobalt-Eisen-Legierung oder eine Nickel-Eisen-Legierung verwendet, wobei deren Eisen-Anteil 20 bis 35 Gewichtsprozent beträgt. Diese beiden vorgenannten Legierungen weisen bei Raumtemperatur eine kubisch raumzentrierte Struktur auf, während sie bei Erwärmung im Bereich zwischen Raumtemperatur und 1000°C in eine kubisch flächenzentrierte Struktur übergehen. Es hat sich gezeigt, daß diese letztgenannten Glühstiftkerzen infolge der Zerrüttung des Regelelement-Materials nur eine relativ kurze Lebensdauer haben, zu unerwünschten Betriebsstörungen führen und darüber hinaus für die Störungsbeseitigung Kosten verursachen.

### Vorteile der Erfindung

Die erfindungsgemäße Glühstiftkerze mit den kennzeichnenden Merkmalen des Hauptanspruchs hat demgegenüber den Vorteil, daß eine Zerrüttung des Regelelementes des Widerstandselementes nach relativ kurzer Betriebsdauer nicht erfolgt und sich daraus ergebende Betriebsstörungen und Kosten vermieden werden.

Durch die in den Unteransprüchen aufgeführten Maßnahmen sind vorteilhafte Weiterbildungen der im Anspruch 1 angegebenen Glühstiftkerzen möglich; besonders vorteilhaft ist es, wenn das Regelelement des Widerstandselementes aus einer Kobalt-Eisen-Legierung besteht, deren Eisen-Anteil 12 bis 14 Gewichtsprozent beträgt.

### Zeichnung

Ein Ausführungsbeispiel der Erfindung ist in der Zeichnung dargestellt und in der nachfolgenden Beschreibung näher erläutert. Es zeigen Figur 1 einen Längsschnitt durch den brennraumseitigen Bereich einer Glühstiftkerze in vergrößerter Darstellung gemäß der Erfindung und Figur 2 ein Kobalt-Eisen-Diagramm, welches die Material-Strukturen in Abhängigkeit von Temperatur und Legierungsverhältnis zeigt.

### Beschreibung des Ausführungsbeispiels

Die in Figur 1 dargestellte Glühstiftkerze 10 ist zur Anordnung in einem nicht dargestellten Brennraum luftverdichtender Brennkraftmaschinen vorgesehen. Diese Glühstiftkerze 10 besitzt ein rohrförmiges Metallgehäuse 11, in dessen Längsbohrung 12 ein Glühstift 13 mit einem Teil seiner Länge abdichtend festgelegt ist. Dieser Glühstift 13 hat ein korrosionsbeständiges, dünnwandiges Glührohr 14, welches an seinem brennraumseitigen Ende mit einem Boden 15 verschlossen ist. In dem Innenraum 16 des Glührohres 14 erstreckt sich ein elektrisches Widerstandselement 17, das sich in axialer Richtung erstreckt, in Isoliermaterial 18 (z.B. Magnesiumoxidpulver) eingebettet ist, brennraumfern mit einem Anschlußteil 19 für den elektrischen Strom versehen ist, brennraumseits elektrisch leitend und fest mit dem Boden 15 des Glührohres 14 verbunden ist und sich aus zwei in Reihe verbundenen Widerstandswendeln 20, 21 zusammensetzt. Die brennraumseitige Widerstandswendel 20 dient dabei als Heizelement und die brennraumferne Widerstandswendel 21 wirkt infolge ihres hohen positiven Temperatur-Widerstandskoeffizienten bekannterweise als Regelement: während die als Heizelement dienende Widerstandswendel 20 in bekannter Weise aus einem Drahtmaterial mit im wesentlichen temperaturunabhängigen Widerstandsverhalten besteht (z. B. aus einer Chrom-Aluminium-Eisen-Legierung), wird die als Regelelement wirkende Widerstandswendel 21 aus einer Kobalt-Eisen-Legierung gewählt. Diese als Regelelement dienende Widerstandswendel 21 setzt sich gemäß der Erfindung aus einer derartigen Legierung von Kobalt und Eisen zusammen, so daß sie während aller Betriebszustände der Glühstiftkerze 10 eine kubisch flächenzentrierte Struktur (γ) beibehält. Diese kubisch flächenzentrierte Struktur (γ) der Kobalt-Eisen-Legierung eines solchen als Regelelement dienenden Widerstandselementes 21 ist dann gegeben, wenn die Legierung etwa zwischen 6 und 18 Gewichtsprozent Eisen aufweist. Kobalt-Eisen-Legierungen, welche weniger als 6 oder mehr als 18 Gewichtsprozent an Eisen haben, durchlaufen bei ihrem Einsatz als Widerstandswendeln 21 in Glühstiftkerzen 10 außer der kubisch flächenzentrierten Materialstruktur (γ) auch andere Materialstrukturen (siehe Figur 2). Bei weniger als 6 Gewichtsprozenten an Eisen in der Kobalt-Eisen-Legierung würde diese Widerstandswendel 21 bei Raumtemperatur zunächst eine hexagonale Materialstruktur (ε) haben, welche - in Abhängigkeit vom Eisen-Anteil - erst bei ansteigenden Temperaturen eine kubisch flächenzentrierte Material-Struktur (γ) einnehmen würde. Bei mehr als 18 Gewichtsprozenten an Eisen in einer Kobalt-Eisen-Legierung besäße dieses Material eine kubisch raumzentrierte Struktur (α), und zwar bis zumindest 400°C, zumeist aber bis in den Bereich zwischen 800 und 900°C hinein, ehe es sich in eine kubisch flächenzentrierte Struktur (γ) umwandelt. Der bevorzugte Bereich für eine Kobalt-Eisen-Legierung, der für eine als Regelelement dienende Widerstandswendel 21 geeignet ist, enthält 12 bis 14 Gewichtsprozent Eisen. In dem in Figur 2 dargestellten Diagramm für Kobalt-Eisen-Legierungen sind in der Senkrechten die Temperaturen von 0 bis 1200°C aufgetragen und in der Waagerechten mögliche Anteile von Eisen bzw. Kobalt für eine Kobalt-Eisen-Legierung; die Anteile sind in Gewichtsprozenten bemessen. Verunreinigungen bzw. Verarbeitungszuschläge, die üblicherweise 1 Gewichtsprozent der Legierung kaum überschreiten, sind bei vorstehenden Angaben vernachlässigt worden. Die in dieses Diagramm eingezeichneten Funktionslinien 22 und 23 trennen die Bereiche unterschiedlicher Materialstrukturen voneinander. Die Funktionslinie 21 trennt den Bereich zwischen hexagonaler Materialstruktur (ε) von dem Bereich kubisch flächenzentrierter Materialstruktur (γ), während die Funktionslinie 23 die Bereiche kubisch raumzentrierter Materialstruktur (α) von dem Bereich kubisch flächenzentrierter Materialstruktur (γ) trennt. Die für diesen Zweck bevorzugte Kobalt-Eisen-Legierung, welche 12 bis 14 Gewichtsprozent Eisen enthält, ist in dem Diagramm in Figur 2 als schraffierter Bereich 24 gekennzeichnet. Eine als Regelelement dienende Widerstandswendel 21 aus einer Legierung, die in dem Legierungsbereich mit γ-Materialstruktur bei allen Betriebstemperaturen bleibt, insbesondere in den Bereich 24 fällt, unterliegt keinen Materialzerrüttungen und verursacht demzufolge auch keine Betriebsstörungen und sich daraus ergebende Folgekosten.

Das erwünschte Verhalten des Widerstandselementes 17 hinsichtlich Temperatur und Zeit kann mittels anderer bekannter Maßnahmen dem gewünschten Verlauf noch genauer angepaßt werden. Zu diesen Maßnahmen zählt z. B. die Anordnung eines Ringspaltes 25 zwischen dem Metallgehäuse 11 und einem Teil der Länge des Glühstiftes 13 (siehe Figur 1); ein solcher Ringspalt 25 findet zumeist dann Anwendung, wenn die brennraumseits aus dem Metallgehäuse 11 herausragende freie Länge des Glühstiftes 13 möglichst kurz sein soll und deshalb ein Teil der als Regelelement dienenden Widerstandswendel 21 in den vom Metallgehäuse 11 umgebenen Bereich des Glühstiftes 13 hineinragt. Infolge des besonders hohen Temperatur-Widerstandskoeffizienten der erfindungsgemäßen Kobalt-Eisen-Legierung kann die axiale Länge der Widerstandswendel 21 zumeist relativ kurz ausgebildet werden, so daß die Regelwendel (und natürlich auch die brennraumseitige Heizwendel) vollständig außerhalb des vom Metallgehäuse 11 umgebenen Bereich des Glühstiftes 13 untergebracht werden kann; diese letztere Ausführungsform einer Glühstiftkerze ist als bevorzugte Äusführungsform anzusehen.

Als weitere Maßnahmen zum Anpassen des Temperatur/Zeit-Verlaufs der Glühstiftkerze 10 können auch Verwendung finden: Anpassung der Drahtdurchmesser der Widerstandswendeln 20 und 21, Veränderung der Steigungen der Widerstandswendeln 20 und 21, Variation des Abstandes zwischen der Widerstandswendel 20 und Widerstandswendel 21, Verwendung von Isoliermaterialien 18 unterschiedlicher Wärmeleitfähigkeit (insbesondere im Bereich zwischen den beiden Widerstandswendeln 20 und 21), Anordnung von elektrisch leitenden, Wärme aber schlecht leitenden Zwischenstücken (nicht dargestellt) zwischen der Widerstandswendel 20 und Widerstandswendel 21 usw.

## Patentansprüche

1. Glühstiftkerze (10) zur Anordnung im Brennraum luftverdichtender Brennkraftmaschinen, mit einem rohrförmigen Metallgehäuse (11), in dessen Längsbohrung (12) ein Glühstift (13) mit einem Teil seiner Länge abdichtend festgelegt ist, wobei der Glühstift (13) ein dünnwandiges, an seinem brennraumseitigen Ende mit einem Boden (15) verschlossenes Glührohr (14) hat, in dessen Innenraum (16) ein sich in axialer Richtung erstreckendes, in ein Isoliermaterial (18) eingebettetes, elektrisches Widerstandselement (17) angeordnet ist, welches brennraumfern mit einem Anschlußteil (19) für den elektrischen Strom versehen ist, brennraumseits elektrisch leitend und fest mit dem Boden (15) des Glührohrs (14) verbunden ist und sich aus zwei in Reihe verbundenen Widerstandswendeln (20, 21) zusammensetzt, von denen die brennraumseitige Widerstandswendel (20) als Heizelement dient und die brennraumferne Widerstandswendel (21) infolge ihres hohen positiven Temperatur-Widerstandskoeffizienten als Regelelement wirkt und aus einer Kobalt-Eisen-Legierung besteht, dadurch gekennzeichnet, daß die aus einer Kobalt-Eisen-Legierung bestehende, als Regelelement dienende Widerstandswendel (21) während aller Betriebszustände der Glühstiftkerze (10) eine kubisch flächenzentrierte Materialstruktur (γ) beibehält.

2. Glühstiftkerze (10) nach Anspruch 1, dadurch gekennzeichnet, daß die Kobalt-Eisen-Legierung der als Regelelement dienenden Widerstandswendel (21) zwischen 6 und 18 Gewichtsprozent Eisen aufweist.

3. Glühstiftkerze (10) nach Anspruch 2, dadurch gekennzeichnet, daß die Kobalt-Eisen-Legierung der als Regelelement dienenden Widerstandswendel (21) 12 bis 14 Gewichtsprozent Eisen enthält.

4. Glühstiftkerze (10) nach einem der vorstehenden Ansprüche, dadurch gekennzeichnet, daß sowohl die als Heizelement dienende Widerstandswendel (20) als auch die als Regelelement dienende Widerstandswendel (21) des Widerstandselements (17) im wesentlichen innerhalb desjenigen Längsabschnitts des Glühstifts (13) angeordnet ist, der radial nicht mit dem Metallgehäuse (11) in direkter Berührung ist.

## Claims

1. Sheathed-element glow plug (10) for arrangement in the combustion chamber of air compression-type internal combustion engines, having a tubular metal housing (11) in whose longitudinal hole (12) a sheath (13) is secured in a sealing fashion by part of its length, the sheath (13) having a thin-walled glow tube (14) which is sealed at its combustion chamber-side end with a base (15) and in whose interior (16) an electric resistor element (17) which extends in the axial direction and is embedded in an insulating material (18) is arranged, the said resistor element (17) being provided at the end remote from the combustion chamber with a connection component (19) for the electric current, being connected on the combustion chamber side to the base (15) of the glow tube (14) in an electrically conductive and permanent fashion and being composed of two resistance coils (20, 21) which are connected in series, the combustion chamber-side resistance coil (20) serving as heating element and the resistance coil (21) which is remote from the combustion chamber acting as a result of its high positive coefficient of temperature resistance as a control element and consisting of a cobalt/iron alloy, characterized in that the resistance coil (21) which consists of a cobalt/iron alloy and serves as control element retains a face-centred cubic material structure (γ) during all operating states of the sheathed-element glow plug (10).

2. Sheathed-element glow plug (10) according to Claim 1, characterized in that the cobalt/iron alloy of the resistance coil (21) which serves as control element has between 6 and 18 per cent by weight iron.

3. Sheathed-element glow plug (10) according to Claim 2, characterized in that the cobalt/iron alloy of the resistance coil (21) which serves as control element contains 12 to 14 per cent by weight iron.

4. Sheathed-element glow plug (10) according to one of the preceding claims, characterized in that both the resistance coil (20) which serves as heating element and the resistance coil (21), which serves as control element, of the resistance element (17) are arranged essentially within that longitudinal section of the sheath (13) which is not in direct radial contact with the metal housing (11).

## Revendications

1. Bougie-crayon de préchauffage (10) destinée à la mise en place dans la chambre de combustion de moteur à combustion interne à compression d'air, avec un boîtier métallique (11) tubulaire, dans l'alésage longitudinal duquel (12) est fixé un crayon de préchauffage (13) sur une partie de sa longueur, dans laquelle le crayon de préchauffage (13) a un tube de préchauffage (14) fermé par un fond (15) à son extrémité du côté de la chambre de combustion, tube (14) dans l'espace interne (16) duquel est placé un élément de résistance électrique (17), s'étendant dans le sens axial, enrobé dans un matériau isolant (18), élément qui est muni loin de la chambre de combustion d'une pièce de raccordement (19) pour le courant électrique, est en connexion conductrice électrique du côté de la chambre de combustion et solidaire du fond (15) du tube de préchauffage (14) et se compose de deux résistances en spirale (20, 21) montées en série, parmi lesquelles la résistance en spirale (20) située du côté de la chambre de combustion sert d'élément chauffant et la résistance en spirale (21) située loin de la chambre de combustion par suite de son coefficient de résistance à la température positif élevé agit comme élément régulateur et est composé d'un alliage fer-cobalt, caractérisé en ce que la résistance en spirale (21) composée d'un alliage fer-cobalt, servant d'élément régulateur conserve pendant tous les états de fonctionnement de la bougie-crayon de préchauffage (10) une structure de matériau cubique à faces centrées.

2. Bougie-crayon de préchauffage (10) selon la revendication 1, caractérisée en ce que l'alliage fercobalt de la résistance en spirale (21) servant d'élément régulateur comprend entre 6 et 18 pour-cent en poids de fer.

3. Bougie-crayon de préchauffage (10) selon la revendication 1, caractérisée en ce que l'alliage fer-cobalt de la résistance en spirale (21) servant d'élément régulateur contient de 12 à 14 pour-cent en poids de fer.

4. Bougie-crayon de préchauffage (10) selon une des revendications précédentes, caractérisée en ce que aussi bien la résistance en spirale (20) servant d'élément chauffant que la résistance en spirale (21) servant d'élément régulateur de l'élément de résistance (17) sont disposées essentiellement à l'intérieur de ce segment longitudinal du crayon de préchauffage (13), qui ne se trouve pas en contact radial direct avec le boîtier métallique (11).
